# EUROPÄISCHE PATENTSCHRIFT

(11) **EP 0 674 025 B1**
(45) Veröffentlichungstag und Bekanntmachung des Hinweises auf die Patenterteilung: **13.08.1997**
(21) Anmeldenummer: 95103538.5
(22) Anmeldetag: 11.03.1995
(51) Int. Cl.: C25B 1/00

(54) **Elektrochemisches Verfahren zur Herstellung chloridarmer wässriger Titanylnitratlösungen**
Electrochemical process for producing aqueous titanylnitrate solutions with a low chloride content
Procédé électrochimique de production de solutions aqueuses de nitrate titanyls pauvres en chlore

(30) Priorität: 26.03.1994 DE 4410581
(43) Veröffentlichungstag der Anmeldung: 27.09.1995
(73) Patentinhaber: MERCK PATENT GmbH, 64293 Darmstadt (DE)
(72) Erfinder: Franz, Klaus-Dieter, Dr., D-65779 Kelkheim (DE); Jüttner, Klaus-Michael, Dr., D-63674 Altenstadt (DE); Parusel, Manfred, D-68439 Münster (DE); Schäfer, Sabine, D-60489 Frankfurt am Main (DE); Schraml-Marth, Mathias, Dr., D-64673 Zwingenberg (DE)

(56) Entgegenhaltungen:
- DE-A- 4 110 685
- Keine einschlägigen Dokumente gefunden

## Beschreibung

Die Anmeldung betrifft ein elektrochemisches Verfahren zur Herstellung von chloridarmen wäßrigen Lösungen von Titanylnitrat (Titanoxidnitrat, TiO(NO₃)₂), die einen Chloridgehalt von weniger als 200 ppm aufweisen.

Lösliche Titanverbindungen genießen ein hohes Interesse in Chemie und angrenzenden technischen Gebieten. Beispielsweise können sie als vielseitige Reagenzien in der chemischen Synthese und Analytik eingesetzt werden. Von besonderer Bedeutung ist weiterhin die Verwendung dieser Verbindungen zur Abscheidung von Titandioxid in bzw. aus Lösungen, beispielsweise in Form von Solen und Gelen, von feinteiligen Pulvern, als dünne Beschichtungen auf beliebigen Substraten, wie etwa auf Glas für optische oder dekorative Zwecke oder bei der Herstellung von Perlglanzpigmenten auf Basis von mit TiO₂ beschichtetem Glimmer. Auf dem Sektor der Hochleistungskeramik spielt das Element Titan in Funktionskeramiken, insbesondere in Elektro- und Piezokeramiken, eine verbreitete und oft wesentliche Rolle.

Für die genannten Anwendungen wäre Titanylnitrat bzw. wäßrige Titanylnitratlösung die Titan-liefernde Komponente der Wahl.

Andere lösliche bzw. flüssige Titanverbindungen wie Titanylsulfat (TiOSO₄), Titantetrachlorid und Titanylchlorid (TiOCl₂) sind als solche bereits für keramische Zwecke ungeeignet. Organische Titanverbindungen, bindungen, wie z.B. Titanorthoester, sind teuer. Allen diesen ist gemein, daß sie aufgrund ihrer hohen Hydrolyseempfindlichkeit sehr instabil und problematisch zu handhaben sind.

Schlüsselsubstanz für praktisch alle wesentlichen Titanverbindungen ist Titantetrachlorid, das aus Titandioxid hergestellt wird. Letzteres wird wiederum aus natürlich vorkommenden Mineralien gewonnen.

Erstaunlicherweise bietet die einschlägige Fachliteratur kaum Hinweise für eine praktikable und möglicherweise gar im technischen Maßstab durchführbare Herstellung von Titanylnitrat bzw. dessen wäßriger Lösung.

Theoretisch sollte es möglich sein, Titanylnitrat aus Titantetrachlorid bzw. dessen Teilhydrolyseprodukt Titanylchlorid durch Umsetzung mit Salpetersäure gemäß den Formelgleichungen ${\text{TiCl}}_{\text{4}} {\text{+ 2 HNO}}_{\text{3}} {\text{+ H}}_{\text{2}} {\text{O → TiO(NO}}_{\text{3}} {\text{)}}_{\text{2}} \text{+ 4 HCl}$oder ${\text{TiOCl}}_{\text{2}} {\text{+ 2 HNO}}_{\text{3}} {\text{→ TiO(NO}}_{\text{3}} {\text{)}}_{\text{2}} \text{+ 2 HCl}$in wäßriger Lösung herzustellen.

In der Praxis führen aber Umsetzungen auf Basis dieser Reaktionen nicht zum Ziel, da zumindest eine teilweise Hydrolyse, meist bereits schon während der Reaktion, einsetzt. Eine vollständige Wederauflösung eines einmal ausgefällten Titandioxids oder der TiO₂-Hydrogele ist praktisch nicht möglich. Unabhängig davon ist es nicht möglich, die bei der Reaktion entstehende Salzsäure aus der Reaktionslösung vollständig zu entfernen. Der Versuch, diese beispielsweise durch Erhitzen oder Durchleiten von Inertgas auszutreiben, bleibt unvollständig und führt ebenfalls zu TiO₂-Ausfällungen. Die prinzipiell denkbare Ausfällung als Silberchlorid ist selbst für geringere Restgehalte an Chlorid aus wirtschaftlichen Gründen unpraktikabel.

Ein Gehalt an Chlorid ist in Hochtemperatur-Festkörperreaktionen, wie es das Sintern von Keramiken oder das Calcinieren von TiO₂-Beschichtungen darstellt, äußert unerwünscht. Metallchloride sind bei hohen Temperaturen bekanntlich überaus flüchtig. Auch bereits sehr geringe Mengen an Chlorid in keramischen Massen für Hochleistungskeramiken haben daher den Effekt, daß es während der Sinterung zu Zusammensetzungsveränderungen kommt und sich beispielsweise die Gehalte an Dotierstoffen dramatisch verändern.

Als akzeptable Grenze für einen hier noch tolerierbaren Restgehalt an Chlorid können etwa 200 ppm, bezogen auf Titanylnitrat, angesehen werden.

In DE 41 10 685 A1 wird ein Verfahren zur Herstellung chloridarmer wäßriger Lösungen von Titanylnitrat durch Umsetzung von Titantetrachlorid oder Titanylchlorid mit Salpetersäure beschrieben, bei dem man in Gegenwart von überschüssiger Salpetersäure und/oder Wasserstoffperoxid umsetzt, wodurch der Gehalt an Chlorid zu Chlor oxidiert wird und wobei man ein Produkt mit einem restlichen Chloridgehalt von weniger als 200 ppm erhält.

Dieses an sich zu einem vorzüglichen Ergebnis führende Verfahren hat jedoch einige, sich bei der praktischen und insbesondere technischen Durchführung unangenehm bemerkbar machende Nachteile. Zum einen erfordert dieses Verfahren den Umgang mit konzentrierter, insbesondere rauchender Salpetersäure und mit hochkonzentriertem Wasserstoffperoxid. Diese Chemikalien sind bekanntlich äußerst gefährlich. Transport, Lagerung und Einsatz erfordern strengste Sicherheitsmaßnahmen. Zum anderen entstehen bei der Reaktion neben Chlorgas auch größere Mengen an nitrosen Gasen, die abzufangen und unschädlich zu machen sind. Weiterhin ist der Endpunkt der Reaktion, bei dem der gewünscht niedrige Chlorid-Gehalt erreicht ist, nur schwer zu bestimmen, wenn man nicht mit größeren Überschüssen von Salpetersäure bzw. Wasserstoffperoxid arbeiten will.

Es wurde nun gefunden, daß man chloridarme wäßrige Lösungen von Titanylnitrat erhalten kann, wenn man Titantetrachlorid oder Titanylchlorid in Gegenwart von Salpetersäure einer Elektrolyse unterzieht, bei der das Potential der Anode Werte zwischen 1,1 und 1,7 Volt, bezogen auf die gesättigte Ag/AgCl-Bezugselektrode, besitzt.

Gegenstand der Erfindung ist somit ein Verfahren zur Herstellung chloridarmer wäßriger Lösungen von Titanylnitrat, bei dem man Titantetrachlorid oder Titanylchlorid in Gegenwart von Salpetersäure bei Elektrodenpotentialen zwischen 1,1 und 1,7 Volt, bezogen auf die gesättigte Ag/AgCl-Bezugselektrode, der Elektrolyse unterzieht, wobei man ein Produkt mit einem restlichen Chloridgehalt von weniger als 200 ppm erhält.

Dem erfindungsgemäßen Verfahren liegen entsprechend den eingesetzten Titanverbindungen folgende Reaktionen zugrunde: ${\text{Anodenreaktion: 4 Cl}}^{\text{-}} {\text{→ 2 Cl}}_{\text{2}} {\text{↑ + 4e}}^{\text{-}}$${\text{Kathodenreaktion: 4 H}}^{\text{+}} {\text{+ 4 e}}^{\text{-}} {\text{→ 2 H}}_{\text{2}} \text{↑}$ ${\text{Anodenreaktion: 2Cl}}^{\text{-}} {\text{→ Cl}}_{\text{2}} {\text{↑ + 2e}}^{\text{-}}$${\text{Kathodenreaktion: 2 H}}^{\text{+}} {\text{+ 2e}}^{\text{-}} {\text{→ H}}_{\text{2}} \text{↑}$

Die Reaktionsgleichgewichte (Ia) bzw. (IIa) der eigentlichen chemischen Reaktion werden durch die Anodenreaktion (Ib) bzw. (IIb) und die Kathodenreaktion (Ic) bzw. (IIc) nach rechts, also zur Bildung von Titanylnitrat hin, verschoben.

Als weitere Reaktionsprodukte treten nur Chlor- und Wasserstoffgas auf, die vergleichsweise einfach zu bewältigen und zu entsorgen sind. Es hat sich dabei herausgestellt, daß die vorstehenden Reaktionen problemlos und ohne Bildung unerwünschter Produkte oder Nebenprodukte wie insbesondere nitrose Gase ablaufen, wenn bei der Elektrolyse das Potential der Anode potentiostatisch auf Werte im Bereich zwischen 1,1 und 1,7 Volt vorgegeben wird. Vorzugsweise wird im Potentialbereich zwischen 1,2 und 1,6 Volt gearbeitet, wobei sich die Einhaltung eines konstanten Potentials von 1,4 Volt als besonders günstig erwiesen hat.

Ein besonderer operativer Vorteil des erfindungsgemäßen Verfahrens ist, daß hier mit verdünnter oder allenfalls mäßig konzentrierter Salpetersäure gearbeitet werden kann. Wasserstoffperoxid ist völlig entbehrlich.

Wegen der Entwicklung von Chlorgas an der Anode und Wasserstoffgas an der Kathode, die gemeinsam explosive Mischungen bilden können, ist es zweckmäßig, Anodenraum und Kathodenraum durch ein Diaphragma zu trennen und für eine getrennte Abführung der beiden Gase zu sorgen. Der Anodenraum wird hierbei mit einem wäßrigen Gemisch aus Titantetrachlorid oder Titanylchlorid und Salpetersäure befüllt; der Kathodenraum enthält zweckmäßigerweise eine wäßrige Salpetersäurelösung. In dem Lösungsgemisch des Anodenraumes kann das molare Mischungsverhältnis von Titantetrachlorid bzw. Titanylchlorid und Salpetersäure zwischen 1 : 2 und 1 : 5 liegen. Titantetrachlorid bzw. Titanylchlorid werden hierbei zweckmäßigerweise in Form von 20 bis 50%iger wäßriger Lösungen eingesetzt. Besonders bevorzugt ist die Verwendung einer 30%igen wäßrigen Lösung. Die zuzumischende Salpetersäure kann eine Konzentration von 30 bis 70 Gew.%, vorzugsweise 65 Gew.% aufweisen. Der Kathodenraum wird mit 5-25%iger, vorzugsweise 10%iger wäßriger Salpetersäure befüllt.

Das erfindungsgemäße Verfahren läßt sich äußert einfach und ohne größeren apparativen Aufwand durchführen. Das Verfahren läßt sich problemlos gerade auch im Technikums- und produktionstechnischen Maßstab durchführen. Hierbei können an sich bekannte und übliche Elektrolyseapparaturen und -techniken Anwendung finden. Im Prinzip geeignet sind Elektrolysezellen mit der gewünschten Produktionsmenge entsprechendem Volumen aus inertem Material, wie z.B. Glas, Keramik oder resistente Kunststoffe wie beispielsweise Polytetrafluorethylen. Die Apparaturen sind mit Vorrichtungen zur Abführung der Reaktionsgase ausgestattet und können zweckmäßigerweise mit Ein- und Auslaßeinrichtungen für die Lösungen sowie mit Rühr- oder Mischvorrichtungen versehen sein. Für die Elektroden kommen Materialien in Betracht, die gegenüber den verwendeten Lösungen und den Elektrolysebedingungen inert sind. So sind beispielsweise Elektroden aus Platin oder Titan gut geeignet. Ihre Dimensionierung und Formgebung ist beliebig und richtet sich zweckmäßigerweise nach der Größe und Gestaltungsweise der Elektrolysezellen. Als Diaphragmen zur Trennung der Elektrodenräume können poröse Glas- bzw. Keramik-Materialien oder permeable Kunststoffmembranen, etwa aus Polytetrafluorethylen, dienen.

Die Durchführung des Verfahrens erfolgt in der Weise, daß man nach der Befüllung der Elektrolyseapparatur mit den entsprechenden Lösungen eine in dem genannten Bereich liegende Spannung anlegt und die Elektrolyse bis zur vollständigen Umsetzung, grob feststellbar durch das Ende der Gasentwicklung, fortsetzt. Das Potential der Anode kann zweckmäßigerweise mittels eines üblichen Potentiostaten auf einen festen Wert, etwa 1,4 Volt, eingeregelt werden. Der Reaktionsfortschritt kann durch übliche Meßtechnik anhand der Strom-Spannungskurve verfolgt werden. Für entsprechende Messungen kann die Apparatur mit den hierfür erforderlichen Referenzelektroden und Meßeinrichtungen ausgestattet sein. Erreicht der fließende Strom einen minimalen Wert, so ist das Ende der Reaktion erreicht. Die Chloridionen-Konzentration in der Reaktionslösung des Anodenraumes kann durch Probennahme und lonenchromatographie der Probe bestimmt werden. Die Elektrolysedauer ist im wesentlichen abhängig von der Menge der Reaktionslösung, der Größe und Leistungsfähigkeit der Apparatur und von dem eingeregelten Stromfluß.

In typischen halbtechnischen Versuchen wurde bei einer Anfangsspannung von 1,2 Volt und einer Anfangsstromstärke von 1 Ampere nach etwa 13 Stunden bei einer Endspannung von 1,4 Volt ein Endstrom von 0,09 Ampere gemessen. Die restliche Chloridionen-Konzentration in der Reaktionslösung betrugt 0,0009 Mol/l.

Mit dem erfindungsgemäßen elektrochemischen Verfahren lassen sich in jedem Fall Reaktionslösungen mit einem Restgehalt an Chlorid von weniger als 200 ppm, bezogen auf den Gehalt an Titanylnitrat erhalten. In der Regel werden Restgehalte von 100 bis 10 ppm oder auch weniger erreicht. Das Verfahren ist somit vorzüglich geeignet für die Herstellung chloridarmer wäßriger Lösungen von Titanylnitrat.

### Beispiel 1

Als Elektrolyseappartur wurde eine geteilte Zelle verwendet. Sie bestand aus 2 zylindrischen Halbzellen in Doppelmantelausführung mit einem Außendurchmesser von 12 cm, die durch eine Teflonmembran voneinander getrennt waren. Die Elektroden im Anoden- und Kathodenraum bestanden aus kreisförmigen beschichteten Titanstreckmetallscheiben mit einem Durchmesser von 7 cm und einer Fläche von 35 cm².

Die Reaktionsführung erfolgte unter potentiostatischen Bedinungen. Dazu wurde im Anodenraum das Potential der Titan-Arbeitselektrode mit einer Ag/AgCl, KCl (ges.)-Bezugselektrode, ausgeführt als Haber-Luggin-Kapillare, abgegriffen.

Zu Beginn der Versuche wurde der Anodenraum der Meßzelle mit Elektrolyt der Zusammensetzung 36 ml 65 % HNO₃ + 50 ml 30 % TiCl₄ gefüllt. Das entspricht einem Molverhältnis TiCl₄ : HNO₃ von 1 : 5.

Für den Kathodenraum wurde 10 % HNO₃-Lösung verwendet. Die sich während der Reaktion im Anoden- und Kathodenraum bildenden Gase Cl₂ und H₂ wurden getrennt abgeleitet. Cl₂ wurde in NaOH absorbiert. H₂ gelangte über die Ventilation ins Freie.

Die Umsetzungen erfolgten bei Raumtemperatur.

Das Potential der Arbeitselektrode wurde potentiostatisch auf einen Anfangswert von 1,2 V eingestellt. Die Anfangsstromstärke von 1 A sank im Verlauf von 13 h mit abnehmender Cl⁻-Konzentration auf 0,09 A. Das Potential wurde per Hand bis zum Erreichen eines maximalen Endwertes von 1,4 V diskontinuierlich nachgeregelt.

Nach 13 h Versuchsdauer ergab sich im Anodenraum ein Restchloridgehalt von 0,0009 mol/l, dies entspricht einem Anteil von 158 ppm bezogen auf TiO(NO₃)₂.

## Patentansprüche

1. Verfahren zur Herstellung chloridarmer wäßriger Lösungen von Titanylnitrat durch Umsetzung von Titantetrachlorid oder Titanylchlorid mit Salpetersäure, dadurch gekennzeichnet, daß man Titantetrachlorid oder Titanylchlorid in Gegenwart von Salpetersäure bei einem Anodenpotential zwischen 1,1 und 1,7 Volt, bezogen auf die gesättigte Ag/AgCl-Bezugselektrode,der Elektrolyse unterzieht, wobei man ein Produkt mit einem restlichen Chloridgehalt von weniger als 200 ppm erhält.

2. Verfahren nach Anspruch 1, dadurch gekennzeichnet, daß die Elektrolyse in einer Elektrolyseapparatur durchgeführt wird, in der der Anodenraum und der Kathodenraum durch ein Diaphragma getrennt sind, wobei der Anodenraum ein wäßriges Gemisch aus Titantetrachlorid oder Titanylchlorid und Salpetersäure und der Kathodenraum eine wäßrige Lösung von Salpetersäure enthält.

3. Verfahren nach Anspruch 2, dadurch gekennzeichnet, daß im Anodenraum Titantetrachlorid bzw. Titanylchlorid und Salpetersäure im Molverhältnis 1 : 2 bis 1 : 5 vorliegen.

4. Verfahren nach den Ansprüchen 2 oder 3, dadurch gekennzeichnet, daß als Lösung für den Anodenraum ein Gemisch aus 20-50%iger wäßriger Titantetrachlorid- bzw. Titanylchloridlösung und 30-70%iger wäßriger Salpetersäure und als Lösung für den Kathodenraum 5-25%ige wäßrige Salpetersäure eingesetzt werden.

5. Verfahren nach den Ansprüchen 1 bis 4, dadurch gekennzeichnet, daß man die Elektrolyse bei Anodenpotentialen zwischen 1,2 und 1,6 Volt, vorzugsweise bei ca. 1,4 Volt, durchführt.

## Claims

1. Process for preparing low-chloride aqueous solutions of titanyl nitrate by reaction of titanium tetrachloride or titanyl chloride with nitric acid, characterized in that titanium tetrachloride or titanyl chloride is subjected to electrolysis in the presence of nitric acid at an anode potential between 1.1 and 1.7 volts, giving a product having a residual chloride content of less than 200 ppm.

2. Process according to Claim 1, characterized in that the electrolysis is carried out in an electrolysis apparatus in which the anode space and the cathode space are separated by a membrane, with the anode space containing an aqueous mixture of titanium tetrachloride or titanyl chloride and nitric acid and the cathode space containing an aqueous solution of nitric acid.

3. Process according to Claim 2, characterized in that the anode space contains titanium tetrachloride or titanyl chloride and nitric acid in a molar ratio of from 1:2 to 1:5.

4. Process according to Claim 2 or 3, characterized in that the solution used for the anode space is a mixture of 20-50% aqueous titanium tetrachloride or titanyl chloride solution and 30-70% aqueous nitric acid and the solution used for the cathode space is 5-25% aqueous nitric acid.

5. Process according to any of Claims 1 to 4, characterized in that the electrolysis is carried out at anode potentials between 1.2 and 1.6 volts, preferably at about 1.4 volts.

## Revendications

1. Procédé de préparation de solutions aqueuses, pauvres en chlorure, de nitrate de titanyle par réaction de tétrachlorure de titane ou de chlorure de titanyle avec de l'acide nitrique, caractérisé en ce que le tétrachlorure de titane ou le chlorure de titanyle est soumis à l'électrolyse en présence d'acide nitrique, à un potentiel anodique compris entre 1,1 et 1,7 volt par rapport à l'électrode de référence saturée Ag/AgCl, le produit obtenu présentant un taux résiduel de chlorure inférieur à 200 ppm.

2. Procédé selon la revendication 1, caractérisé en ce que l'électrolyse est réalisée dans un électrolyseur dans lequel l'espace autour de l'anode et l'espace autour de la cathode sont séparés par un diaphragme, l'espace de l'anode contenant un mélange aqueux de tétrachlorure de titane ou de chlorure de titanyle et d'acide nitrique, et l'espace de la cathode, une solution aqueuse d'acide nitrique.

3. Procédé selon la revendication 2, caractérisé en ce que dans l'espace de l'anode, le tétrachlorure de titane ou le chlorure de titanyle et l'acide nitrique sont dans un rapport molaire de 1 : 2 à 1 : 5.

4. Procédé selon la revendication 2 ou 3, caractérisé en ce que la solution mise en oeuvre dans l'espace de l'anode est un mélange à base d'une solution aqueuse à 20-50 % de tétrachlorure de titane ou de chlorure de titanyle, et d'acide nitrique aqueux à 30-70 %, et en ce que la solution mise en oeuvre dans l'espace de la cathode est de l'acide nitrique à 5-25 %.

5. Procédé selon les revendications 1 à 4, caractérisé en ce que l'électrolyse est réalisée à des potentiels anodiques compris entre 1,2 et 1,6 volt, de préférence voisins de 1,4 volt.
